# EUROPÄISCHE PATENTSCHRIFT

(11) **EP 0 091 560 B1**
(45) Veröffentlichungstag und Bekanntmachung des Hinweises auf die Patenterteilung: **28.05.1986**
(21) Anmeldenummer: 83102302.3
(22) Anmeldetag: 09.03.1983
(51) Int. Cl.: C22B 1/08, C22B 34/12

(54) **Verfahren zur Herstellung von Titandioxid-Konzentraten**
Process for producing titanium dioxide concentrates
Procédé de production de concentrés de dioxyde de titane

(30) Priorität: 24.03.1982 DE 3210729
(43) Veröffentlichungstag der Anmeldung: 19.10.1983
(73) Patentinhaber: HOECHST AKTIENGESELLSCHAFT, 65926 Frankfurt am Main (DE)
(72) Erfinder: Jödden, Klaus, Dr., D-5042 Erftstadt (DE); Heymer, Gero, Dr., D-5042 Erftstadt (DE); Stephan, Hans Werner, D-5000 Köln (DE)

## Beschreibung

Die vorliegende Erfindung betrifft ein Verfahren zur Herstellung von Titandioxid-Konzentraten durch Entfernen des Eisens aus Eisenoxide aufweisendem titanoxidhaltigem Material mit Hilfe von chlorhaltigen Gasen ohne Zusatz von Kohlenstoff bei Temperaturen von 800 bis 1 300 °C.

Aus der US-A-3 803 287 ist ein Verfahren zur Herstellung eines Titandioxid-Konzentrates aus Ilmenit-Erz bekannt, bei welchem zunächst das mit Luft fluidisierte Erz bei Temperaturen oberhalb von 850 °C oxidierend geröstet wird, bevor das oxidierte Erz nach Vermischung mit feinteiliger Kohle bei einer Temperatur von etwa 900 °C in einer Fluidisierungszone chloriert wird, wobei Eisen-III-chlorid über die Gasphase austritt. Wenn der Eisengehalt des chlorierten Erzes auf 4 bis 6 % verringert worden ist, wird die Chlorierung abgebrochen. Aus dem aus der Fluidisierungszone entnommenen chlorierten Erz wird schließlich durch Auslaugen mit verdünnter Mineralsäure das restliche Eisen-III-chlorid entfernt.

Das Verfahren zur Herstellung von künstlichem Rutil nach der US-A-3 950 489 verläuft über insgesamt fünf Stufen. In einer ersten Stufe wird Ilmenit-Erz bei Temperaturen von 900 bis 1 050 °C oxidierend geröstet, während das oxidierend geröstete Erz in einer zweiten Stufe in Anwesenheit von bis zu 10 Gewichts% Kohle in einem Fließbett chloriert wird. In den folgenden Stufen wird aus dem chlorierten' Erz durch Magnetscheidung, mit Hilfe eines vibrierenden Wasserstrahles sowie durch elektrostatische Trennung ein künstlicher Rutil mit hohem Ti0₂-Gehalt erhalten.

Beim Verfahren zur Aufbereitung eines verwitterten Ilmenits nach der US-A-3 875 286 wird der Ilmenit in einem Fließbettreaktor in einem Stickstoffstrom 2 Stunden auf 900 °C erhitzt. Das resultierende Material wird mit Anthrazit vermischt und eine Stunde auf 950 °C erhitzt. Nach Abkühlung wird das reduzierte Material magnetisch vom nichtverbrauchten Anthrazit abgetrennt. Das anthrazitfreie Material wird schließlich mit kochender Salzsäure ausgelaugt, wobei der Laugungsrückstand zu über 90 % aus Ti0₂ besteht.

Aus der US-A-2 184 885 ist ein Verfahren zur Entfernung von Eisen aus einem Eisen-Titan-Erz bekannt, bei welchem eine innige Mischung des Erzes mit 1 bis 12 Gewichts% Kohlenstoff bei Temperaturen über 500 °C chloriert wird, wobei der Hauptteil des Eisens und merkliche Mengen Titan als Chloride verdampfen. Der verbleibende Rückstand besteht im wesentlichen aus Titandioxid mit nur geringem Eisengehalt.

Nach einem älteren Vorschlag (publizierte europäische Patentanmeldung Nr. 85 345) wird Eisen aus titanoxidhaltigem Material dadurch entfernt, daß man das titanoxidhaltige Material bei Temperaturen von 800 bis 1 300 °C entweder sich in Richtung der Schwerkraft bewegen läßt und dabei mit einem aus mindestens 70 Volumen% Chlor und gegebenenfalls einem Inertgas bestehenden Gasgemisch im Gegenstrom behandelt oder mit dem Gasgemisch aufwirbelt.

Titanoxidhaltiges Material neigt dazu, bei höheren Temperaturen zu sintern. Gesintertes titanoxidhaltiges Material reagiert aber mit einem chlorhaltigem Gasgemisch nur sehr langsam, so daß die Reaktion des Chlors im wesentlichen nur an der Oberfläche von kompakten Stücken des titanoxidhaltigen Materials erfolgt. Auch wenn man das titanoxidhaltige Material mit dem chlorhaltigen Gasgemisch aufwirbelt, kommt es zu Sintereffekten, wenn die Gasverteilung ungleichmäßig ist.

Es ist daher Aufgabe der vorliegenden Erfindung, ein Verfahren zur Herstellung von Titandioxid-Konzentraten durch Behandeln von titanoxidhaltigem Material ohne Zusatz von Kohlenstoff mit chlorhaltigen Gasen bei höheren Temperaturen anzugeben, bei welchem ein Sintern des titanoxidhaltigen Materials verhindert wird. Das wird erfindungsgemäß dadurch erreicht, daß man das titanoxidhaltige Material vorher bei Temperaturen von 900 bis 1 300 °C unter Inertgas glüht.

Das Verfahren gemäß der Erfindung kann wahlweise auch noch dadurch ausgestaltet sein, daß.
a) man das titanoxidhaltige Material vorher bei Temperaturen bis zu 1 050 °C glüht ;
b) das titanoxidhaltige Material Korngrößen von 20 bis 1 000 µm aufweist.

Beim erfindungsgemäßen Verfahren können als titanoxidhaltiges Material insbesondere Ilmenit (Hauptbestandteile : FeTi0₃, Fe₂0₃, Ti0₂), Leukoxen (Verwitterungsprodukt des Ilmenits) oder Titanomagnetit (Hauptbestandteile : Fe₃0₄, Fe_{z}0₃, TiO₂) eingesetzt werden.

Beim Verfahren gemäß der Erfindung wird bei der Verwendung eines titanoxidhaltigen Materials, welches auch oxidisch gebundenes Vanadium enthält, gleichzeitig das Vanadium als Chlorid oder Oxychlorid verflüchtigt.

Beim erfindungsgemäßen Verfahren bleibt das titanoxidhaltige Material beim Glühen in Inertgasatmosphäre, beispielsweise unter Stickstoff, weitestgehend rieselfähig. Glüht man jedoch das titanoxidhaltige Material in oxidierender Atmosphäre, beispielsweise in Luft, so bilden sich kompakte Teile, welche vorzugsweise durch Mahlen zerkleinert werden müssen.

Da das gemäß der Erfindung behandelte titanoxidhaltige Material praktisch keine Neigung zum Sintern mehr zeigt, kann die Behandlung mit chlorhaltigen Gasen auch anruhenden Schüttungen durchgeführt werden.

In den folgenden Beispielen bedeuten die Prozentangaben, wenn nichts anderes vermerkt ist, Gewichtsprozente.

### Beispiel 1 (Vergleichsbeispiel)

200 g Ilmenit einer Korngröße von 60 bis 200 µm sowie der Zusammensetzung 53,5 % Ti0₂, 32 % Eisen und 0,07 % Vanadium wurden in ein Quarzrohr (50 mm 0) eingefüllt und unter Stickstoff 30 Minuten bei 200 °C getrocknet. Anschließend wurde der Stickstoff durch Chlorgas (30 I/h) ersetzt und die Reaktionszone auf 1 000 °C erhitzt. Nach 45 Minuten ließ die anfänglich kräftige FeCl₃-Entwicklung nach. Die Chlorierung wurde insgesamt 3 Stunden durchgeführt. Nach dem Abkühlen zeigte sich, daß die Schüttung nur an der Oberfläche mit einem nahezu weißen, lockeren Pulver bedeckt war. Der Rest der Schüttung war zu einem kompakten Stück gesintert, welches mit dem Chlorgas offensichtlich nicht reagiert hatte. Die Gewichtsabnahme betrug nur 23,0 g.

### Beispiel 2 (Vergleichsbeispiel)

40 g Ilmenit der Korngröße und Zusammensetzung gemäß Beispiel 1 wurden mit 8 g Koks (Korngröße : < 200 µm) vermengt und in ein senkrecht angeordnetes Quarzrohr (50 mm 0) mit eingeschmolzener Fritte eingefüllt. Unter Durchleiten von Stickstoff wurde 30 Minuten bei 200 °C getrocknet. Dann wurde der Stickstoff durch Chlorgas (40 I/h) ersetzt und die Temperatur schnell auf 850 °C erhöht. Sobald neben der anfangs kräftigen FeCl₃-Entwicklung die beginnende TiCl₄-Bildung beobachtet wurde, wurde die Chlorgas-Zufuhr abgebrochen und zur Verbrennung des überschüssigen Kokses Luft (100 I/h) durchgeleitet. Nach dem Öffnen der Apparatur zeigte sich, daß sich ein kompakter, von Kanälen durchzogener Körper gebildet hatte. Da das Chlorgas offensichtlich nur an der Oberfläche der Kanäle reagiert hatte, betrug die Gewichtsabnahme lediglich 13,2 g.

### Beispiel 3 (gemäß der Erfindung)

80 g Ilmenit der Korngräße und Zusammensetzung gemäß Beispiel 1 wurden nach einstündigem Glühen unter Stickstoff bei 1 000 °C in ein senkrecht angeordnetes Quarzrohr (50 mm 0) mit eingeschmolzener Fritte eingefüllt und unter Durchleiten von Chlorgas (30 I/h) auf 1 000 °C erhitzt. Nach einer Reaktionszeit von 3 Stunden wurde praktisch kein gasförmiges Eisen-III-chlorid mehr entwickelt.

Als Rückstand verblieben im Quarzrohr 43,0 g eines lockeren, rieselfähigen, hellen Pulvers mit einem Ti0₂-Gehalt von 98,0% sowie mit 0,2% Fe₂0₃ und weniger als 0,001% V₂0₅.

### Beispeil 4 (gemäß der Erfindung)

80 g Ilmenit der Korngröße und Zusammensetzung gemäß Beispiel 1 wurden nach einstündigem Glühen unter Stickstoff bei 1 000 °C in ein senkrecht angeordnetes Quarzrohr (50 mm 0) mit eingeschmolzener Fritte eingefüllt und unter Durchleiten von Chlorgas (100 I/h) auf 950 °C erhitzt. Nach einer Reaktionszeit von 75 Minuten wurde praktisch kein gasförmiges Eisen-III-chlorid mehr entwickelt.

Als Rückstand verblieben im Quarzrohr 44,5 g eines hellen, rieselfähigen Pulvers mit einem Ti0₂-Gehalt von 97,2 % sowie mit 0,6 % Fe₂0₃ und 0,001 % V₂O₅.

### Beispiel 5 (gemäß der Erfindung)

Beispiel 4 wurde mit der Abändering wiederholt, daß der Ilmenit vor seiner Chlorierung anstelle von unter Stickstoff an der Luft geglüht und anschließend fein gemörsert wurde (Korngröße : 60 bis 600 µm).

Als Rückstand verblieben im Quarzrohr 44,8 g eines hellen, rieselfähigen Rückstandes mit einem TiO_{z}-Gehalt von 97,0 % sowie mit 0,6 % Fe₂0₃ und 0,001 % V₂O₅.

## Patentansprüche

1. Verfahren zur Herstellung von Titandioxid-Konzentraten durch Entfernen des Eisens aus Eisenoxide aufweisendem titanoxidhaltigem Material mit Hilfe von chlorhaltigen Gasen ohne Zusatz von Kohlenstoff bei Temperaturen von 800 bis 1 300 °C, dadurch gekennzeichnet, daß man das titanoxidhaltige Material vorher bei Temperaturen von 900 bis 1 300 °C unter Inertgas glüht.

2. Verfahren nach Anspruch 1, dadurch gekennzeichnet, daß man das titanoxidhaltige Material vorher bei Temperaturen bis zu 1 050 °C glüht.

3. Verfahren nach Anspruch 1 oder 2, dadurch gekennzeichnet, daß das titanoxidhaltige Material Korngrößen von 20 bis 1 000 µm aufweist.

## Claims

1. Process for making titanium dioxide concentrates by removing iron from material containing titanium oxide and iron oxides with the aid of a chlorine-containing gas at temperatures of 800 to 1 300 °C without addition of carbon, which comprises calcining the titanium oxide-containing material at temperatures of 900 to 1 300 °C prior to removing the iron therefrom.

2. Process as claimed in claim 1, wherein the material containing titanium oxide is calcined at temperatures of up to 1 050 °C.

3. Process as claimed in claim 1 or 2, wherein the material containing titanium oxide consists of particles with a size of 20 to 1 000 µm.

## Revendications

1. Procédé de préparation de concentrés de dioxyde de titane par élimination du fer de matériaux contenant de l'oxyde de titane et des oxydes de fer à l'aide de gaz contenant du chlore, sans addition de carbone, à des températures de 800 à 1 300 °C, caractérisé en ce que l'on recuit le matériau contenant de l'oxyde de titane à des températures de 900 à 1 300 °C en atmosphère de gaz inerte avant d'en éliminer le fer.

2. Procédé selon la revendication 1, caractérisé en ce que l'on recuit le matériau contenant de l'oxyde de titane à des températures allant jusqu'à 1 050 °C.

3. Procédé selon la revendication 1 ou 2, caractérisé en ce que le matériau contenant de l'oxyde de titane présente une granulométrie de 20 à 1 000 µm.
